# EUROPÄISCHE PATENTSCHRIFT

(11) **EP 0 539 678 B1**
(45) Veröffentlichungstag und Bekanntmachung des Hinweises auf die Patenterteilung: **06.03.1996**
(21) Anmeldenummer: 92114117.2
(22) Anmeldetag: 19.08.1992
(51) Int. Cl.: B41M 5/00

(54) **Aufzeichnungsmaterial für das ink jet-Verfahren**
Recording material for the ink jet process
Matériau d'enregistrement pour le procédé par jet d'encre

(30) Priorität: 26.10.1991 DE 4135388
(43) Veröffentlichungstag der Anmeldung: 05.05.1993
(73) Patentinhaber: Felix Schoeller jr. Papierfabrik GmbH & Co. KG, D-49086 Osnabrück (DE)
(72) Erfinder: Westfal, Horst, Dipl.-Ing. (FH), W-4513 Belm (DE)
(74) Vertreter: Minderop, Ralph H., Dr. rer. nat.

(56) Entgegenhaltungen:
- EP-A- 0 405 248
- EP-A- 0 445 327

## Beschreibung

Die Erfindung betrifft ein Aufzeichnungsmaterial für das ink jet-Verfahren sowie eine Beschichtungsmasse zur Herstellung einer Tintenaufnahmeschicht für das ink jet-Verfahren.

Bei ink jet-Verfahren werden Tröpfchen einer Aufzeichnungsflüssigkeit (Tinte) nach verschiedenen Techniken auf das Aufzeichnungsmaterial aufgebracht.

Es gibt z.B. ein Verfahren (Hertz-Verfahren), welches durch eine digitale elektronische Steuerung feiner Tintentröpfchen, die aus speziellen Düsen ausgepreßt werden, das Drucken von Bildern mit sehr hoher Auflösung direkt aus elektronischen Daten erlaubt.

Mit zunehmender Verbesserung der Funktionsweise von ink jet-Druckern werden an die Aufzeichnungsmaterialien immer höhere Anforderungen gestellt. Das mittels ink jet-Verfahren hergestellte Bild soll verfügen über
- hohe Auflösung,
- hohe Farbdichte,
- genügend Farbabstufungen,
- gute Wischfestigkeit.

Um dies zu erreichen, müssen folgende Grundbedingungen erfüllt werden:
- das Aufzeichnungsmaterial muß die Tinte möglichst schnell absorbieren,
- die aufgespritzten Tintentröpfchen müssen in möglichst exakter Weise (kreisförmig) und genau begrenzt auseinanderlaufen,
- die Tintendiffusion in dem Aufzeichnungsmaterial darf nicht zu hoch sein, damit der Durchmesser der Tintenpunkte nicht mehr als unbedingt erforderlich vergrößert wird,
- das Aufzeichnungsmaterial muß eine glänzende Oberfläche aufweisen, um eine hohe visuelle Reflexionsdichte und eine große Brillianz der Farben zu erzielen.

Hierbei handelt es sich zum Teil um sich widersprechende Forderungen, z.B. bedeutet die zu schnelle Einstellung der Wischfestigkeit, daß ein Tintentropfen nicht oder nur wenig auseinanderläuft und dadurch die Klarheit des entstandenen Bildes benachteiligt wird.

Ausgehend von den an das Aufzeichnungsmaterial gestellten Forderungen werden trotzdem Wege gesucht, die zu einem Bild mit möglichst hoher Farbdichte bei möglichst hoher Wischfestigkeit führen.

Ein Aufzeichnungsmaterial für den mehrfarbigen ink jet-Druck besteht in der Regel aus einem Träger und einer darauf angeordneten Tintenaufnahmeschicht.

Als Träger kann eine Kunststoffolie (Polyesterharz, Diacetatharz) oder Papier u.ä. verwendet werden.

Die Tintenaufnahmeschichten bestehen grundsätzlich aus einer Pigment/Bindemittel-Mischung. Die Pigmente dienen, neben der Erhöhung des Weißgrades des Materials, zur Retention der Farbstoffe aus der Aufzeichnungsflüssigkeit an der Oberfläche des Blattes. Eine hohe Pigmentkonzentration führt zu großer Porosität der Schicht (DE-PS 30 24 205). Dadurch wird zwar eine gute Wischfestigkeit erreicht, gleichzeitig aber werden auch Pigmente aus der Tinte in das Innere des Aufzeichnungsmaterials hereingezogen, was die Farbdichte des Bildes verschlechtert.

Es ist bekannt, für ein ink jet-Aufzeichnungsmaterial ein mit Gelatineüberzug versehenes Papier zu verwenden (DE-PS 22 34 823). Durch diese Beschichtung soll die Wischfestigkeit verbessert und das Auflösungsvermögen erhöht werden. Nachteilig an diesem Aufzeichnungsmaterial ist vor allem, daß die aufgespritzten Bildzeichen nicht in der gewünschten kurzen Zeit, sondern erst nach mehr als 10 sek. ausreichend wischfest sind. Nachteilig ist ferner, daß die Tintentröpfchen nicht ausreichend und schnell genug auseinanderlaufen.

In der DE-OS 30 167 66 wird ein Aufzeichnungsmaterial beansprucht, welches durch Aufbringen eines Überzuges aus einem wasserlöslichen Polymer auf einen Papierträger, der durch eine Innenleimung eine definierte Wasserabsorptionsfähigkeit aufweist, eine hohe Dichte und Auflösung des gedruckten Bildes gewährleisten soll.

Nachteilig an diesem Aufzeichnungsmaterial ist der Umstand, daß das Material zur Erzielung der angestrebten Farbdichte nach Aufbringen der Tintenaufnahmeschicht zusätzlich in einem gesonderten Arbeitsgang geglättet werden muß, z. B. durch Anwendung eines Glanz- oder Superkalanders.

In der japanischen Schrift JP 58-193 185 werden auf einen Träger zwei Schichten aufgetragen. Die obere aus Polyvinylalkohol bestehende Schicht soll für eine schnelle Tintenabsorption sorgen. Die untere eine synthetische Kieselsäure enthaltende Schicht soll eine hohe Farbdichte gewährleisten. Nachteilig ist daran, daß zur Herstellung dieses Aufzeichnungsmaterials mehrere Arbeitsgänge erforderlich sind, nämlich das gesonderte Auftragen zweier Schichten und das Glätten mit Hilfe eines Kalanders.

Die EP-A-445327 beschreibt ein Aufzeichnungsmaterial für das Tintenstrahldruck-Verfahren, in dem die Tintenaufnahmeschicht eine Mischung aus Gelatine und Reisstärke enthält.

Aufgabe der vorliegenden Erfindung ist es, ein Aufzeichnungsmaterial für das ink jet-Verfahren vorzuschlagen, welches die oben erwähnten Nachteile nicht aufweist und sich insbesondere durch eine hohe Farbdichte und ein hohes Auflosevermögen bei gleichzeitig schnell erreichbarer Wischfestigkeit der Tintentröpfchen auszeichnet.

Aufgabe der Erfindung ist es ebenfalls, eine Beschichtungsmasse zur Herstellung einer Tintenaufnahmeschicht für ein ink jet-Aufzeichnungsmaterial bereitzustellen, die die Herstellung eines Aufzeichnungsmaterials ohne die oben erwähnten Nachteile ermöglicht.

Diese Aufgabe wird dadurch gelost, daß auf ein polyolefinbeschichtetes Basispapier eine Tintenaufnahmeschicht aufgetragen wird, die ein hydrophiles Bindemittel und ein oxydiertes Polyethylen enthält, wobei das oxydierte Polyethylen in der für die Tintenaufnahmeschicht verwendeten wäßrigen Beschichtungsmasse als ein kationaktiv emulgiertes oxydiertes Polyethylen vorliegt.

Bei dem hydrophilen Bindemittel handelt es sich in einer bevorzugten Form der Erfindung um ein proteinhaltiges Bindemittel, insbesondere Gelatine.

Das in der Tintenaufnahmeschicht enthaltene oxydierte Polyethylen liegt in der hierfür verwendeten Beschichtungsmasse in einer kationaktiv emulgierten Form vor. Vorzugsweise ist das oxydierte Polyethylen mit Verbindungen aus der Gruppe der Fettamine, Fettaminacetate, der quartären Ammoniumverbindungen u.ä. kationaktiv emulgiert. Insbesondere ist das oxydierte Polyethylen ein mit Stearylfettaminacetat kationaktiv emulgiertes oxydiertes Polyethylen.

Die Menge des kationaktiv emulgierten oxydierten Polyethylens in der wäßrigen Beschichtungsmasse beträgt zwischen 0,1 und 5 Gew.-%, insbesondere zwischen 1 und 4 Gew.-%.

Die Menge des Bindemittels in der Tintenaufnahmeschicht beträgt wenigstens 50 Gew.-%, vorzugsweise 70 bis 99 Gew.-%, bezogen auf die trockene Schicht.

Die Tintenaufnahmeschicht kann zusätzlich Weißpigmente, Farbstoffe, Härtungsmittel, Dispergierhilfsmittel, Netzmittel u.ä. Hilfsstoffe enthalten.

Die Auftragsmenge der Tintenaufnahmeschicht beträgt 0,5 bis 10 g/m², vorzugsweise 2 bis 7 g/m². Die Beschichtungsmasse für die Tintenaufnahmeschicht kann mit allen gebräuchlichen Auftrags- und Dosierverfahren auf den Träger aufgetragen werden, wie z.B. Walzenauftrag-, Gravur- oder Nipp-Verfahren sowie Luftbürsten- oder Rollrakeldosierung.

Die Beschichtungsmasse wurde folgendermaßen hergestellt (Mengen wie in Beispiel 1 und 2):
Eine wäßrige Gelatinelösung mit einem Gelatinegehalt von 20 Gew.-% wurde unter Rühren in auf 45° C erwämtes Wasser zugegeben. Danach wurde unter Rühren eine kationaktiv stabilisierte 32 %ige wäßrige Emulsion eines oxydierten Polyethylens zugegeben. Die Mischung wurde mittels Natron-Lauge auf einen pH-Wert = 8,5 eingestellt.
Die Zugabe weiterer Komponenten erfolgte in der in Beispiel 1 und 2 angegebenen Reihenfolge, wobei zwischen den einzelnen Zugaben eine Rührzeit von ca. 3 bis 5 Minuten eingehalten werden soll. Nach Zugabe der letzten Komponente wurde die Mischung noch 30 Minuten bei 45° C weitergerührt und anschließend verarbeitet.

Das zur Beschichtung des Basispapiers verwendete Polyolefin ist vorzugsweise Polyethylen niedriger Dichte (LDPE) und/oder Polyethylen hoher Dichte (HDPE). Aber auch andere Polyolefine, wie z. B. LLDPE oder Polypropylen können verwendet werden. Die Auftragsmenge der Polyolefinbeschichtung, die zusätzlich Pigmente und andere Zusätze enthalten kann, beträgt wenigstens 5 g/m².

Es war überraschend, daß eine Kombination des hydrophilen Bindemittels mit einem oxydierten Polyethylen, welches in der wäßrigen Beschichtungsmasse in Form einer kationaktiv eingestellten Emulsion vorlag, eine so ausgezeichnete Druckbildqualität lieferte. Es war überraschend, weil das hydrophile Bindemittel allein oder in Kombination mit einem oxydierten Polyethylen, dessen Emulsion nicht kationaktiv stabilisiert war, keine entsprechend guten Ergebnisse lieferte.

Der Glanz des erfindungsgemäßen Aufzeichnungsmaterials erfordert keine zusätzlichen Nachbehandlungen, z.B. mittels eines Glanzkalanders.

Überraschenderweise wird die sehr gute Farbdichte auch ohne Pigmentierung der Tintenaufnahmeschicht erreicht.

Darüber hinaus ist auch eine gute Wasserfestigkeit und Abriebfestigkeit der Druckbilder gegeben.

Die folgenden Beispiele sollen die Erfindung näher erläutern.

### Beispiel 1

Das erhaltene Aufzeichnungsmaterial wurde in einem "continuous ink jet printing"-Verfahren bedruckt und anschließend analysiert. Die Ergebnisse sind in Tabelle 1 zusammengestellt.

### Beispiel 2

Die Vorderseite eines polyethylenbeschichteten Basispapiers gemäß Beispiel 1 wurde mit den folgenden Beschichtungsmassen beschichtet:

| Bestandteile | Zusammensetzung, Gew.-% | |
|---|---|---|
| | 2a | 2b |
| Gelatine (220 Bloom) 20%ig in Wasser | 51,0 | 46,0 |
| oxydiertes Polyethylen 32%ig in Wasser mit Stearylfettaminacetat stabilisiert (Südranol 270, Süddeutsche Emulsions-Chemie GmbH) | 0,4 | 5,0 |
| amphotere Kieselsäure | 10,0 | 10,0 |
| Netzmittel (Triton X100) 10%ig in Wasser | 0,5 | 0,5 |
| Alkohol-Mischung IPA/BU/H₂O 25 : 25 : 50 | 10,0 | 10,0 |
| Zitronensäure 10%ig in Wasser | 0,3 | 0,3 |
| Chromalaun 10%ig in Wasser | 1,2 | 1,1 |
| TAF/Formaldehyd (1 : 0,05) 2%ig in IPA/BU/H₂O | 1,2 | 1,1 |
| Wasser, entmineralisiert | 25,4 | 26,0 |
| Auftragsmenge, g/m² | 7 | 7 |

Die sonstigen Versuchsbedingungen waren wie im Beispiel 1.

Die Prüfergebnisse sind in Tabelle 1 zusammengestellt.

### Vergleichsbeispiele

V1. Für die Beschichtungsmasse wurde als Bindemittel Gelatine allein verwendet. Auf den Zusatz von kationaktiv stabilisiertem oxydiertem Polyethylen wurde verzichtet.
   Die sonstigen Versuchsbedingungen waren wie im Beispiel 1.
V2. Für die Beschichtungsmasse wurde neben Gelatine ein nicht ionogen stabilisiertes oxydiertes Polyethylen verwendet.

Die sonstigen Versuchsbedingungen waren wie im Beispiel 1.

Die Tintenaufnahmeschichten gemäß V1 und V2 wurden aus wäßrigem Milieu in folgender Zusammensetzung aufgetragen:

| Bestandteile | Zusammensetzung, Gew.-% | |
|---|---|---|
| | V1 | V2 |
| Gelatine (220 Bloom) 20%ig in Wasser | 61,4 | 61,0 |
| oxydiertes Polyethylen 32%ig in Wasser nichtionoges Emulgatorensystem (Südranol 340, Süddeutsche Emulsions-Chemie GmbH) | - | 0,4 |
| Netzmittel (Triton X100) 10%ig in Wasser | 0,5 | 0,5 |
| Alkohol-Mischung IPA/BU/H₂O 25 : 25 : 50 | 10,0 | 10,0 |
| Zitronensäure 10%ig in Wasser | 0,3 | 0,3 |
| Chromalaun 10%ig in Wasser | 1,5 | 1,5 |
| TAF/Formaldehyd (1 : 0,05) 2%ig in IPA/BU/H₂O | 1,5 | 1,5 |
| Wasser, entmineralisiert | 24,8 | 24,8 |
| Auftragsmenge, g/m² | 7 | 7 |

Das gemäß den Vergleichsbeispielen erhaltene Aufzeichnungsmaterial wurde in einem kontinuierlichen ink jet-Verfahren bedruckt und anschließend analysiert. Die Ergebnisse sind in Tabelle 2 zusammengestellt.

### Prüfung des gemäß Beispiel 1 - 2 und Vergleichsbeispiel V1 - V2 hergestellten Aufzeichnungsmaterials

Das Aufzeichnungsmaterial wurde mit Hilfe eines nach dem Hertz-Tintenstrahldruck-Prinzip arbeitenden Excelerator 4/1120-Tintenstrahldruckers der Fa. Stork X-cel unter Verwendung der von der Fa. Stork entwickelten Tinten bedruckt. Bei den erhaltenen Druckbildern wurden Farbdensität, Abriebfestigkeit, Wasserfestigkeit und Glanz untersucht.

Die Densitätsmessungen erfolgten vor und nach einer 24-h-Belichtung der Bilder mittels Xenon-Lampe. Das hierzu verwendete Gerät war ein Original Reflection Densitometer SOS-45. Die Messungen erfolgten in den Farbabstufungen F1 - F6 für die Farben Cyan, Magenta, Gelb und Schwarz, wobei in den Tabellen die Werte für F1 und F6 angegeben sind.

Die Wischfestigkeit wurde nach dem Grad des sog. "Wegschlagens" der Druckfarbe von der Oberfläche des Materials beurteilt. Der Test wurde für alle vier Grundfarben einzeln durchgeführt. Die Bezeichnung "+" bedeutet, daß alle Farben gleichermaßen sofort von der Blattoberfläche "wegschlagen", d.h. in das Schichtinnere penetrieren. Die Bezeichnung "o" bedeutet, daß 3 Grundfarben sofort von der Blattoberfläche in das Schichtinnere penetrieren und die vierte Grundfarbe erst nach Ablauf von einigen Sekunden. Mit "-" wurde eine schlechte Wischfestigkeit des Materials bezeichnet, d.h. es wird keines oder nur schwaches Penetrieren fast aller Farben beobachtet.

Für den Wasserfestigkeits- und Abriebfestigkeitstest wurde das Aufzeichnungsmaterialmuster in Wasser erhitzt und in Abständen von 5° C mit dem Finger gerieben. Die Temperatur, bei der der weiße Untergrund des Aufzeichnungsmaterials durchscheint, wurde als Maß der Wasserfestigkeit und Abriebfestigkeit genommen.

Der Glanz des Aufzeichnungsmaterials wurde mit einem Dreiwinkel-Glanzmeßgerät nach Dr. Lange bei einem Meßwinkel von 60° C gemessen.

Die in den Tabellen 1 und 2 zusammengestellten Ergebnisse zeigen, daß mit dem erfindungsgemäßen Aufzeichnungsmaterial Druckbilder mit hohen Werten der Farbdensität bei gleichzeitig schnell erreichbarer Wischfestigkeit erzielt werden. Aber auch hinsichtlich der Wasser- und Abriebfestigkeit und des Glanzes weisen die auf erfindungsgemäß erzeugtem Aufzeichnungsmaterial gedruckten Bilder bessere Werte als das Vergleichsmaterial auf.

## Patentansprüche

1. Aufzeichnungsmaterial für das ink jet-Verfahren, bestehend aus einem Träger und einer darauf angeordneten ein Bindemittel enthaltenden Tintenaufnahmeschicht, dadurch gekennzeichnet, daß die auf dem Träger angeordnete Tintenaufnahmeschicht ein hydrophiles Bindemittel und ein oxydiertes Polyethylen enthält, wobei das oxydierte Polyethylen in der für die Tintenaufnahmeschicht verwendeten wäßrigen Beschichtungsmasse als ein kationaktiv emulgiertes oxydiertes Polyethylen vorliegt.

2. Aufzeichnungsmaterial nach Anspruch 1, dadurch gekennzeichnet, daß der Träger ein polyolefinbeschichtetes Basispapier oder eine Kunststoffolie ist.

3. Aufzeichnungsmaterial nach Anspruch 1 und 2, dadurch gekennzeichnet, daß das hydrophile Bindemittel ein proteinhaltiges Bindemittel ist.

4. Aufzeichnungsmaterial nach Anspruch 3, dadurch gekennzeichnet, daß das hydrophile Bindemittel Gelatine ist.

5. Aufzeichnungsmaterial nach Anspruch 1 bis 4, dadurch gekennzeichnet, daß das oxydierte Polyethylen ein mit Verbindungen aus der Gruppe der Fettamine, Fettaminacetate, der quartären Ammoniumverbindungen u.ä. kationaktiv emulgiertes oxydiertes Polyethylen ist.

6. Aufzeichnungsmaterial nach Anspruch 5, dadurch gekennzeichnet, daß das oxydierte Polyethylen ein mit Stearylfettaminacetat kationaktiv emulgiertes oxydiertes Polyethylen ist.

7. Aufzeichnungsmaterial nach Anspruch 1 bis 6, dadurch gekennzeichnet, daß die Menge des kationaktiv emulgierten oxydierten Polyethylens in der für die Tintenaufnahmeschicht verwendeten Beschichtungsmasse zwischen 0,1 bis 5 Gew.-% beträgt.

8. Aufzeichnungsmaterial nach Anspruch 1 bis 7, dadurch gekennzeichnet, daß die Menge des Bindemittels in der Tintenaufnahmeschicht wenigstens 50 Gew.-% beträgt.

9. Aufzeichnungsmaterial nach Anspruch 1 bis 8, dadurch gekennzeichnet, daß die Tintenaufnahmeschicht zusätzlich Pigmente, Farbstoffe, Härtungsmittel, Dispergierhilfsmittel, Netzmittel u.ä. Hilfsstoffe enthält.

10. Aufzeichnungsmaterial nach Anspruch 1 bis 9, dadurch gekennzeichnet, daß der Träger ein polyethylenbeschichtetes Basispapier ist.

11. Aufzeichnungsmaterial nach Anspruch 1 bis 10, dadurch gekennzeichnet, daß die Auftragsmenge der Polyolefinbeschichtung auf dem Basispapier wenigstens 5 g/m², vorzugsweise 10 bis 35 g/m² beträgt.

12. Beschichtungsmasse zur Herstellung einer Tintenaufnahmeschicht für das ink jet-Verfahren, dadurch gekennzeichnet, daß sie ein hydrophiles Bindemittel und ein kationaktiv emulgiertes oxydiertes Polyethylen enthält.

13. Beschichtungsmasse nach Anspruch 12, dadurch gekennzeichnet, daß das oxydierte Polyethylen ein mit Verbindungen aus der Gruppe der Fettamine, Fettaminacetate, der quartären Ammoniumverbindungen u.ä. kationaktiv emulgiertes oxydiertes Polyethylen ist.

14. Beschichtungsmasse nach Anspruch 13, dadurch gekennzeichnet, daß das oxydierte Polyethylen ein mit Stearylfettaminacetat kationaktiv emulgiertes oxydiertes Polyethylen ist.

15. Beschichtungsmasse nach Anspruch 12 bis 14, dadurch gekennzeichnet, daß die Menge des kationaktiv emulgierten oxydierten Polyethylens in der Beschichtungsmasse 0,1 bis 5 Gew.-% beträgt.

16. Beschichtungsmasse nach Anspruch 12 bis 15, dadurch gekennzeichnet, daß das hydrophile Bindemittel ein proteinhaltiges Bindemittel ist, insbesondere Gelatine.

17. Beschichtungsmasse nach Anspruch 12 bis 16, dadurch gekennzeichnet, daß die Menge des Bindemittels in der Beschichtungsmasse wenigstens 30 Gew.-% beträgt.

18. Beschichtungsmasse nach Anspruch 12 bis 17, dadurch gekennzeichnet, daß sie zusätzlich Pigmente, Farbstoffe, Härtungsmittel, Dispergierhilfsmittel, Netzmittel u.ä. Hilfsstoffe enthält.

19. Beschichtungsmasse nach Anspruch 12 bis 18, dadurch gekennzeichnet, daß sie auf ein polyolefinbeschichtetes Basispapier, insbesondere polyethylenbeschichtetes Basispapier aufgetragen ist.

20. Beschichtungsmasse nach Anspruch 12 bis 18, dadurch gekennzeichnet, daß sie auf eine Kunststoffolie aufgetragen ist.

## Claims

1. Recording material for an ink jet process consisting of a carrier with a dried ink absorbing layer applied as an aqueous coating thereon, characterized in that the ink absorbing layer contains a hydrophilic binder and an oxidized polyethylene, said oxidized polyethylene being present in the ink absorbing layer aqueous coating as a cationic active emulsified oxidized polyethylene.

2. Recording material of claim 1, characterized in that the carrier is a polyolefin coated base paper or a plastic foil.

3. Recording material of claims 1 and 2, characterized in that hydrophilic binder is a protein containing binder.

4. Recording material of claim 3, characterized in that hydrophilic binder is a gelatin.

5. Recording material of claims 1 to 4, characterized in that the oxidized polyethylene is a cationic active oxidized polyethylene emulsified with compounds from the group consisting of fatty amines, fatty amino acetates and quaternary ammonium compounds.

6. Recording material of claims 5, characterized in that the oxidized polyethylene is a cationic active oxidized polyethylene emulsified with stearyl fatty amino acetate.

7. Recording material of claims 1 to 6, characterized in that the quantity of the cationic active, emulsified, oxidized polyethylene present in the coating is between 0.1 to 5 wt%.

8. Recording material of claim 1, characterized in that the quantity of the binder in the ink absorbing layer is at least 50% by weight.

9. Recording material of claims 1 to 8, characterized in that the ink absorbing layer additionally contains pigments, coloring agents, hardening agents, auxiliary dispersion agents, surface active agents and other auxiliary agents.

10. Recording material of claims 1 to 9, characterized in that the carrier is a base paper coated with a polyolefin.

11. Recording material of claims 1 to 10, characterized in that the amount of the polyolefin coating is at least 5 g /m², in particular 10 to 35 g/m².

12. Coating material for the preparation of an ink absorbing layer or an ink jet process characterized in that the coating material contains a hydrophilic binder and a cationic active emulsified oxidized polyethylene.

13. Coating material of claim 12, characterized in that the oxidized polyethylene is a cationic active oxidized polyethylene emulsified with compounds from the group consisting of fatty amines, fatty amino acetates and quaternary ammonium compounds.

14. Coating material of claim 13, wherein the oxidized polyethylene is a cationic active, oxidized polyethylene emulsified with stearyl fatty amino acetate.

15. Coating material of claims 12 to 14, characterized in that the amount of the cationic active emulsified oxidized polyethylene in the coating material is from 0.1 to 5% by weight.

16. Coating material of claims 12 to 15, characterized in that the hydrophilic binder is a protein containing binder, in particular gelatin.

17. Coating material of claims 12 to 16, characterized in that the amount of the binder in the coating material is at least 30% by weight.

18. Coating material of claims 12 to 17, characterized in that the coating material contains additionally pigments, coloring agents, hardening agents, dispersion auxiliary agents, surfactants and other auxiliary agents.

19. Coating material of claims 12 to 15, characterized in that it is applied on a polyolefin coated base paper, in particular a polyethylene coated base paper.

20. Coating material of claims 12 to 18, characterized in that it is applied on a plastic foil.

## Revendications

1. Matériau d'enregistrement pour le procédé par jet d'encre constitué d'un support et d'une couche de réception d'encre appliquée sur celui-ci et contenant un liant, caractérisé en ce que la couche de réception d'encre appliquée sur le support contient un liant hydrophile et un polyéthylène oxydé, dans laquelle le polyéthylène oxydé utilisé dans la masse d'enduction aqueuse pour la couche de réception d'encre se présente sous forme d'un polyéthylène oxydé émulsifié à cations actifs.

2. Matériau d'enregistrement selon la revendication 1, caractérisé en ce que le support est un papier de base enduit de polyoléfine ou une feuille mince de plastique.

3. Matériau d'enregistrement selon les revendications 1 et 2, caractérisé en ce que le liant hydrophile est un liant contenant des protéines.

4. Matériau d'enregistrement selon la revendication 3, caractérisé en ce que le liant hydrophile est une gélatine.

5. Matériau d'enregistrement selon les revendications 1 à 4, caractérisé en ce que le polyéthylène oxydé est un polyéthylène oxydé émulsifié à cations actifs, par des composés choisis dans le groupe formé des amines grasses, des acétates d'amines grasses, et des composés de l'ammonium quaternaire, etc.

6. Matériau d'enregistrement selon la revendication 5, caractérisé en ce que le polyéthylène oxydé est un polyéthylène oxydé émulsifié à cations actifs à l'acétate d'amines grasses stéaryliques.

7. Matériau d'enregistrement selon les revendications 1 à 6, caractérisé en ce que la quantité de polyéthylène oxydé émulsifié à cations actifs dans la masse d'enduction utilisé pour la couche de réception d'encre est comprise entre 0,1 et 5% en poids.

8. Matériau d'enregistrement selon les revendications 1 à 7, caractérisé en ce que la quantité de liant dans la couche de réception d'encre atteint au moins 50% en poids.

9. Matériau d'enregistrement selon les revendications 1 à 8, caractérisé en ce que la couche de réception d'encre contient en outre des pigments, des colorants, des agents de durcissement, des adjuvants de dispersion, des agents réticulants, et d'autres adjuvants.

10. Matériau d'enregistrement selon les revendications 1 à 9, caractérisé en ce que le support est un papier de base enduit de polyéthylène.

11. Matériau d'enregistrement selon les revendications 1 à 10, caractérisé en ce que la quantité de polyoléfine appliquée sur le papier de base atteint au moins 5 g/m², et est compris de préférence entre 10 et 35 g/m².

12. Masse d'enduction pour la préparation d'une couche de réception d'encre pour le procédé par jet d'encre, caractérisée en ce que elle contient un liant hydrophile et un polyéthylène oxydé émulsifié à cations actifs.

13. Masse d'enduction selon la revendication 12, caractérisée en ce que le polyéthylène oxydé est un polyéthylène oxydé émulsifié à cations actifs, par des composés choisis dans le groupe formé des amines grasses, des acétates d'amines grasses, des composés de l'ammonium quaternaire, etc.

14. Masse d'enduction selon la revendication 13, caractérisée en ce que le polyéthylène oxydé est un polyéthylène oxydé émulsifié à cations actifs, par un acétaté d'amines grasses stéarylique.

15. Masse d'enduction selon les revendication 12 à 14, caractérisée en ce que la quantité de polyéthylène oxydé émulsifié à cations actifs dans la masse d'enduction est comprise entre 0,1 et 5% en poids.

16. Masse d'enduction selon les revendications 12 à 15, caractérisée en ce que le liant hydrophile est un liant contenant des protéines, et en particulier une gélatine.

17. Masse d'enduction selon les revendications 12 à 16, caractérisée en ce que la quantité de liant dans la masse d'enduction atteint au moins 30% en poids.

18. Masse d'enduction selon les revendications 12 à 17, caractérisée en ce que elle contient en outre des pigments, des colorants, des agents de durcissement, des adjuvants de dispersion, des agents réticulants et d'autres adjuvants.

19. Masse d'enduction selon les revendications 12 à 18, caractérisée en ce que elle est appliquée sur un papier de base enduit de polyoléfine, en particulier sur un papier de base enduit de polyéthylène.

20. Masse d'enduction selon les revendications 12 à 18, caractérisée en ce que elle est appliquée sur une feuille mince de plastique.
